# FASCICULE DE BREVET EUROPEEN

(11) **EP 4 176 221 B1**
(45) Date de publication et mention de la délivrance du brevet: **01.04.2026**
(21) Numéro de dépôt: 21748916.0
(22) Date de dépôt: 02.07.2021
(51) Int. Cl.: F41H 5/04

(54) **ELEMENT DE BLINDAGE PROFILE**
PROFILIERTES SIEBELEMENT
PROFILED SCREENING ELEMENT

(30) Priorité: 02.07.2020 FR 2006993
(43) Date de publication de la demande: 10.05.2023
(73) Titulaire: SAINT-GOBAIN CENTRE DE RECHERCHES ET D'ETUDES EUROPEEN, 92400 Courbevoie (FR)
(72) Inventeur: BRULIN, Jérôme, 13310 Saint-Martin-de-Crau (FR); GRAVELEAU, Matthieu, 84000 Avignon (FR); MARGOSSIAN, Alexane, 84210 Pernes-les-Fontaines (FR)
(74) Mandataire: Saint-Gobain Recherche
(86) Numéro de dépôt international: PCT/FR2021/051214
(87) Numéro de publication internationale: WO 2022/003300

(56) Documents cités:
- US-A- 3 395 067
- US-A1- 2005 235 818
- US-A1- 2010 212 484
- US-A1- 2011 303 079
- US-A1- 2015 253 114

## Description

### Domaine technique

L'invention se rapporte à un élément de blindage notamment de protection antibalistique dont la surface d'impact présente une forme particulièrement adapté pour cette fonction, un système de protection comprenant un tel élément et le procédé de fabrication d'un tel élément.

L'invention trouve notamment son application comme armure utilisée pour les gilets pare-balles ou un autre blindage permettant de protéger des véhicules (terrestres, maritimes ou aériens) ou des installations fixes (bâtiment, mur d'enceinte, poste de garde notamment).

### Technique antérieure

En particulier, la masse supplémentaire liée au port d'un élément de protection antibalistique tel qu'une armure ou un blindage est un critère essentiel qu'il s'agisse de la protection des personnes mais aussi vis à vis des véhicules. Notamment, il s'agit d'éviter un alourdissement excessif qui est un obstacle aux déplacements rapides et limite leur rayon d'action.

On connait en particulier des systèmes formés par l'assemblage dit « mosaïque » de pièces céramiques ayant une forme polygonale déterminée et résistants individuellement à l'impact d'un projectile. JP2005247622 décrit par exemple un arrangement de telles formes de 20 à 100 mm de largeur, pour une épaisseur de quelques mm. Ce type de mosaïques de pièces présente l'avantage de résister à des tirs successifs (protection dite « multi-shot » ou « multi-hit » en anglais) . L'assemblage de telles structures « mosaïques » est cependant long et couteux. De plus, il peut être difficile de maintenir une tolérance globale faible de l'ensemble du fait que les tolérances de chaque pièce s'ajoutent pour constituer l'assemblage. Cela a un impact sur la largeur des espaces résiduels entre les pièces (plans de joints) produits par l'assemblage. Par ailleurs, si celui-ci présente en plus une forme incurvée, les espaces constituent une zone de faiblesse importante de ce système de protection lorsque le projectile impacte ces endroits.

US2015/0253114A1 décrit un tel élément de blindage dit composite formé d'un assemblage de disques ou de carreaux céramiques dont le profil de la face d'impact comprend des protubérances de forme pointue par exemple des cônes ou des pyramides (voir figures 17A à 26C). Ce profil particulier appelé peau de dragon (Dragon skin ^{®} en anglais) par le déposant permettrait notamment d'améliorer la résistance multi-impact et d'éviter le risque de ricochet lors de l'impact balistique.

Il existe d'autres systèmes dits monolithiques, c'est à dire formés par une seule pièce ou encore par un nombre très limité de pièces de grande surface, chaque monolithe ayant une surface d'impact supérieure à 100 cm², voire 150 cm², de façon à réduire le nombre de joints.

De nombreux matériaux ont été proposés notamment pour constituer en particulier une armure destinée aux personnes dont le rapport masse de blindage sur surface de protection (ou densité surfacique) doit rester faible, typiquement moins de 50 kg/m², ou un blindage non personnel destiné à des véhicules ou des installations fixes dont le rapport masse sur surface de protection est supérieur typiquement à 10 kg/m².

Les métaux et l'alumine sont couramment utilisés comme blindage mais ils présentent une densité surfacique élevée pour obtenir la protection souhaitée.

Plus récemment ont été proposés des produits à base de céramique non oxyde dont le rapport masse sur surface de blindage ou densité surfacique, à résistance à l'impact équivalente, est plus faible.

Au-delà de la forme générale dite mosaïque ou celle dite monolithique, différentes configurations ont été proposées. La publication EP 1380809 A2 dévoile par exemple un système comportant deux couches de matériau, la première couche A plus dense formée en surface par un carbure et un métal, par exemple un carbure de silicium SiC et du silicium métallique Si, et une deuxième couche B plus poreuse formée par le carbure, par exemple du carbure de silicium.

Il est proposé par US6389594B1 une enveloppe externe (ou «outershell» en anglais) de l'armure en céramique monolithique qui est mise sous contrainte de compression. Cette enveloppe est réalisée en un matériau polymère à base d'aramide ou d'autres matériaux antibalistiques notamment à base fibres de verre. Cette enveloppe externe n'empêche pas la fracturation du bloc monolithique et si celui-ci présente une taille supérieure à 100 cm² et/ou si le projectile est de gros calibre, du fait de l'importante énergie à dissiper, l'effet de « blocage » est trop faible, la décohésion du bloc monolithique est forte et la résistance à des tirs multiples reste trop faible.

Plus récemment, WO2008/130451 (EP2095055A1) a proposé une approche consistant à réduire la propagation de la vague de contraintes liée à l'impact du projectile en utilisant une enveloppe formée cette fois-ci par un média perméable, typiquement une couche de fibres organiques (par exemple aramide) fixée sur la pièce en céramique puis imprégnée par un polymère hyper élastique afin d'absorber l'énergie liée à l'impact du projectile et réduire la propagation de fissures et la multifracturation de la céramique. Ce système n'a d'intérêt que pour des pièces céramiques également de faible dimension et l'exemple testé est réalisé à partir d'un assemblage de 9 pièces céramiques de dimension 100mm*100mm*8mm. L'énergie absorbée par cette nouvelle enveloppe ne peut empêcher la décohésion d'un bloc céramique d'une surface supérieure à 150cm².

La publication « effects of novel geometric designs on the ballistic performance ceramics" de P.Karandikar et al dans Advances in Ceramic Armor X divulgue différentes géométries de plaques de blindage de céramique ou de métal notamment des plaques dont certaines pour lesquelles la surface d'impact présente des trous, des creux ou des bosses. Les auteurs n'observent pas d'amélioration, voire une détérioration des performances lorsque cette texturation est appliquée sur la face d'impact. Aucune information n'est cependant fournie dans cette publication sur les dimensions et la répartition exacte de la texturation appliquée.

Il existe donc continuellement un besoin d'amélioration des produits utilisés comme blindage, cette amélioration étant mesurée notamment par leur performance balistique, pour un densité surfacique comparable. Autre état de la technique notable: US 2005/235818 A1.

L'objet de la présente invention est donc de proposer un nouveau produit, différent des produits actuellement utilisés dans le domaine, et dont les performances balistiques sont améliorées, à densité surfacique égale.

En particulier, il existe aujourd'hui un besoin pour un blindage monolithique d'une surface supérieure à 100 cm², de préférence supérieure à 150 cm², de préférence encore supérieure à 200 cm², voire supérieure à 500 cm² ou même supérieure à 1000 cm², capable de résister à des tirs de projectiles perforants de diamètre supérieur ou égal à 5,56 mm dans une même région du blindage, mais qui présente cependant une masse volumique apparente faible, typiquement inférieure à 8,5g/cm³, voire inférieure à 5 g/cm³, afin de protéger sans trop alourdir le porteur de la protection, ou encore les véhicules (terrestres, maritimes voire aériens)ou les installations fixes, telles que des bâtiments, équipés d'une telle protection.

### Exposé de l'invention

Selon un premier aspect général, la présente invention se rapporte à un élément de blindage selon la revendication 1 sous forme d'un corps monolithique, par exemple une plaque, un tube ou une forme plus complexe telle qu'un casque, présentant une surface supérieure (ou surface d'impact), en particulier de forme droite ou courbe, comprenant des grains en un matériau qualifié de dur. Ledit corps peut être muni sur sa face intérieure (ou opposée à la face d'impact) d'un revêtement arrière de dissipation de l'énergie, de préférence constitué dans un matériau de dureté inférieure à celui du matériau constituant le corps de l'élément de protection.

Plus précisément, la présente invention se rapporte à un élément de blindage, sous forme d'un corps monolithique présentant une face extérieure ou face d'impact et une face intérieure, opposée à ladite face d'impact, lesdites faces intérieure et extérieure étant de préférence sensiblement parallèles, de préférence parallèles entre elles dans lequel :
- ledit corps est constitué dans un matériau fritté,
- les surfaces desdites faces intérieure et extérieure sont supérieures ou égale à 100 cm²,
ledit corps étant caractérisé en ce qu'au moins une portion de ladite face d'impact dudit corps est texturée, de telle façon que,
- l'épaisseur moyenne Eₘ entre lesdites faces extérieure et intérieure dudit corps sur ladite portion est supérieure à 4 mm,
- sur cette portion et selon un plan i de section interne dudit corps parallèle à ladite face intérieure, avec 0 < i < 100 et i correspondant en pourcentage à la fraction de ladite épaisseur moyenne Eₘ au plan i, en partant de la face intérieure et en direction de la face d'impact, Ai étant l'aire occupée par le seul matériau à l'épaisseur Eᵢ, au niveau d'une surface intermédiaire située entre la surface de la face intérieure d'aire A₀ et la surface extérieure d'aire A₁₀₀ correspondant à l'aire de matériau au niveau de l'épaisseur moyenne Eₘ,
- la surface d'une aire intermédiaire Aᵢ est inférieure à ladite aire A₀ à partir d'une valeur de i supérieure à au moins 50, (Aᵢ < A₀ si i ≥ 50) et de préférence inférieure ou égale à 80 (Aᵢ < A₀ si i ≤ 80).
- l'épaisseur Eᵢ à partir de laquelle l'aire Ai diminue, appelée aussi Eₛₘ, est supérieure à 50%, de préférence supérieure à 55% et/ou inférieure à 95%, de préférence inférieure à 90%, de manière encore plus préférée inférieure à 80% ou même inférieure à 75%, voire inférieure à 70% de l'épaisseur moyenne dudit corps.
- Aᵢ décroit de façon continue ou discontinue (par exemple par paliers) selon i, lorsque Aᵢ < A₀ (ou encore lorsque Eᵢ > E₅₀)
- ${A}_{75} \geq 0 , 2 \times {A}_{0} ,$
- $0 , 03 \times {A}_{0} < {A}_{95} < 0 , 5 \times {A}_{0} ,$ de préférence 0,04 × A₀ < A₉₅ < 0,2 × A₀.
- ${A}_{100} < 0 , 1 \times {A}_{0} .$

On entend par « continue » que A_{i+ε} < Aᵢ quel que soit i≥50. On entend par « discontinue » que la relation A_{i+ε} < Aᵢ n'est pas vérifiée sur toute la plage du domaine 100 ≥ i ≥50.

Au sens de la présente invention, le plan de section i considéré n'est pas forcément plat. En particulier, si ladite face intérieure est courbe, ledit plan de section i l'est bien entendu également. Dans une telle configuration, on comprend que le terme « plan de section » doit être entendu comme la surface de section parallèle à ladite face intérieure au point considéré.

Comme cela sera exposé par la suite l'aire de la surface intermédiaire de matériau selon ledit plan de section interne parallèle peut être mesurée aisément par une coupe dudit corps et de préférence par des méthodes non destructives telle que la tomographie et l'utilisation de logiciels de dessin assisté par ordinateur par exemple.

Il est entendu que l'aire Aᵢ occupée par le seul matériau inclut aussi son éventuelle porosité.

L'avantage de la présente invention réside dans un choix optimal du profil de l'élément, permettant d'augmenter la surface de contact initiale avec le projectile, sans augmentation substantielle de matière. Une telle réalisation permet de dévier les projectiles et de réduire leur pouvoir perforant compte-tenu de l'épaisseur de la partie non texturée de l'élément de blindage nécessaire à l'absorption d'une partie de l'énergie dûe à l'impact afin de limiter par conséquent sa fragmentation.

De préférence,
- A₇₅ < 0,9 × A₀. De préférence, A₇₅ < 0,6 × A₀. De manière plus préférée A₈₀ < 0,4 × A₀.
- A₈₀ < 0,8 × A₀. De préférence, A₈₀ < 0,6 × A₀. De manière plus préférée A₈₀ < 0,5 × A₀. De préférence A₈₀ > 0,15 × A₀. De manière plus préférée A₈₀ > 0,2 × A₀.
- A₈₅ < 0,8 × A₀. De préférence, A₈₅ < 0,6 × A₀. De manière plus préférée A₈₅ < 0,5 × A₀. De manière plus préférée A₈₅ > 0,15 × A₀.
- A₉₀ < 0,5 × A₀. De préférence, A₉₀ < 0,4 × A₀. De manière plus préférée A₉₀ < 0,3 × A₀ voire même A₉₀ < 0,2 × A₀. De préférence A₉₀ > 0,05 × A₀. De manière plus préférée A₉₀ ≥ 0,1 × A₀.
- L'aire A₉₅ correspondant à la surface intermédiaire de matériau mesurée selon un plan de section interne dudit corps parallèlement à la face intérieure à 95% de l'épaisseur moyenne dudit corps en partant de la face intérieure en direction de la face d'impact est supérieure à 3%, de préférence supérieure à 4%, et/ou inférieure à 30%, de préférence inférieure à 20% de préférence inférieure à 15% ou même inférieure à 10% de l'aire de la face intérieure ou A₀.
- L'aire A₁₀₀ correspondant à la surface de matériau sur la face supérieure (ou face d'impact) dudit corps selon un plan de section au niveau de son épaisseur moyenne est inférieure ou égale à 20% de A₀, de préférence inférieur à 10% de A₀ de préférence inférieur à 7% de préférence inférieur à 5% de A₀. De préférence encore A₁₀₀ tend vers 0.
- A partir d'une valeur de i supérieure à au moins 50, la variation relative (Aᵢ₊₂-Aᵢ) × 100/Aᵢ est inférieure à 30%.
- A partir d'une valeur de i supérieure à au moins 75, la variation relative (Aᵢ₊₂-Aᵢ)× 100/Aᵢ est inférieure à 20%.
- Eᵢ à partir de laquelle l'aire Aᵢ diminue, appelée aussi Eₛₘ, est supérieure à 4mm.
- La surface de la face intérieure est supérieure à 150 cm², supérieure à 200cm², supérieure à 250 cm², de préférence supérieure à 400 cm², de préférence supérieure à 500 cm², voire encore supérieure à 1000 cm²,
- La largeur ou le diamètre de la face intérieure est supérieure à 20 cm.
- Ledit corps présente une épaisseur moyenne Eₘ supérieure à 7mm, de préférence supérieure à 10mm, de préférence supérieure à 15 mm, de préférence supérieure à 20 mm,
- De préférence encore, en particulier :
- Ledit corps selon l'invention, sur au moins une portion de sa face d'impact, présente une pluralité de motifs correspondant à une variation locale de l'épaisseur dudit corps. Cette variation locale d'épaisseur peut suivre une fonction ou un profil dont la courbe dans un plan perpendiculaire au plan de section peut présenter un ou plusieurs changements de courbure.
- Lesdits motifs peuvent présenter les caractéristiques suivantes:
- Les motifs sont de préférence des excroissances ou des protubérances, en forme de cônes, de pyramides de base polygonale, ou encore des motifs dont le profil est de forme sinusoïdale.
- La largeur ou le diamètre ϕ des motifs de ladite portion est comprise entre 1 et 5 fois l'épaisseur Eₘ, de préférence entre 1,5 et 4 fois l'épaisseur Eₘ.
- La largeur ou le diamètre ϕ des motifs de ladite portion est supérieure ou égale à 3mm et/ou inférieure ou égale à 40mm.
- La hauteur h des motifs, est inférieure à 0,5 fois l'épaisseur Eₘ, de préférence h est comprise entre 0,05 0,5 fois l'épaisseur Eₘ.
- La hauteur des motifs de ladite portion est supérieure ou égale à 0,5mm et/ou inférieure ou égale à 5mm.
- L'espacement D entre deux motifs voisins correspondant à la plus grande distance mesurée entre leurs centres respectifs est inférieur à 5 fois l'épaisseur Eₘ, de préférence inférieur à 4 fois l'épaisseur Eₘ, de manière plus préférée inférieur à 3,5 fois l'épaisseur Eₘ.
- L'espacement D entre deux motifs voisins correspondant à la plus grande distance mesurée entre les centres respectifs de deux motifs est inférieur ou égal à 40mm. De préférence l'espacement D est adapté en fonction du calibre du projectile vis-à-vis duquel l'armure est prévue. En particulier, l'espacement D est de préférence égal au double du calibre du projectile plus ou moins 30%. Par exemple pour un calibre de 7,62 mm, D est égal à 15,2 +/-4,6mm. Selon un mode possible les motifs sont jointifs c'est-à-dire que leur espacement est sensiblement égal à leur largeur ou leur diamètre.
- Le nombre de motifs pour 100 cm² de ladite surface d'impact (extérieure) est supérieur est supérieure à 10, de préférence supérieure à 20.
- Le motif s'étend par translation selon une ou de préférence selon deux directions différentes, ces deux directions étant de préférence perpendiculaires entre elles.
- Selon un mode particulier un motif peut être plus complexe et composé de sous-motifs superposés afin de dévier des projectiles de différent calibre, chaque sous-motif étant adapté à une menace en particulier. La figure 10 ou la figure 11 illustre un exemple d'un tel mode de réalisation. Selon un mode possible les sous-motifs répondent à une même forme de base selon une échelle différente, par exemple de façon homothétique ou une structure fractale.
- Selon un autre mode possible, la forme générale du motif est sinusoïdale et/ou comprend des sous-motifs sous forme d'harmoniques, notamment de différentes amplitudes ou hauteurs.
- Selon un mode particulier la distribution des motifs sur la surface d'impact est régulière, c'est à dire que des motifs de même morphologie (hauteur et largeur) sont espacés de la même distance.
- Selon un mode possible ledit corps présente une face intérieure plane.
- Selon un autre mode possible, la face intérieure et la face d'impact (hormis les motifs ou variations locales d'épaisseur) sont sensiblement parallèles.

On décrit ci-après différents modes de réalisation préférés selon la présente invention, qui peuvent bien évidemment, le cas échéant, être combinés entre eux :
- ledit corps a une masse volumique apparente inférieure à 8g/cm³,
- les grains du matériau constituant ledit corps ont un diamètre équivalent moyen inférieur à 500 micromètres et une dureté Vickers supérieure à 3 GPa, de préférence supérieure à 10 Gpa.
- le matériau constituant ledit corps comprend des grains de matériau métallique et/ou de céramique et/ou de cermet.
- lesdits grains présentent un diamètre équivalent maximal inférieur ou égal à 500 micromètres, de préférence inférieur ou égal à 400 micromètres ou même inférieur ou égal à 300 micromètres. De préférence, le diamètre équivalent maximal desdits grains est supérieur à 5 micromètres, de préférence supérieur à 10 micromètres ou même supérieur à 50 micromètres.
- Lesdits grains de céramique et/ou de cermet sont de préférence liés par une matrice, ladite matrice comprenant ou étant constituée d'une phase de nitrure de silicium et/ou d'une phase d'oxynitrure de silicium, ladite matrice représentant entre 5 et 40% poids, de préférence entre 15 et 35% poids, dudit matériau constitutif du corps céramique.
- Lesdits grains sont constitués d'un carbure ou d'un borure métallique. De préférence encore il s'agit de grains de carbure de silicium ou de carbure de bore ou un mélange de ces deux carbures. Selon un mode possible le matériau constituant ledit corps comprend uniquement des grains de carbure de silicium, avec éventuellement une phase métallique, de préférence comprenant l'élément silicium.
- ledit corps, de préférence céramique, présente une masse volumique apparente inférieure à 5 g/cm³, de préférence inférieure à 3,2 g/cm³, de préférence une masse volumique apparente inférieure à 3,0 g/cm³.
- De préférence, les grains constitutifs du matériau constituant ledit corps sont constitués essentiellement de SiC, de préférence sous forme alpha.
- ledit matériau constituant ledit corps présente une porosité ouverte supérieure à 5%, de préférence supérieure à 6%, de préférence encore supérieure à 7% ou même supérieure à 8%,et inférieure à 14%, de préférence inférieure à 13%, de préférence encore inférieure à 12%.
- ledit corps présente un ratio masse sur surface ou une densité surfacique , mesuré en kg/m², supérieur à 60 et/ou de préférence inférieur à 200.
- Ledit corps peut être une plaque, un tube ou une autre forme permettant de réaliser un plastron, un bouclier, un élément de carrosserie d'un véhicule, un radôme, un casque, parmi lesquels l'élément de blindage selon l'invention peut être choisi.

L'invention se rapporte également à un dispositif de protection antibalistique comprenant l'élément de blindage selon l'invention, dans lequel :
- ledit corps est muni sur sa face intérieure ou opposée à la face d'impact d'un revêtement arrière de dissipation de l'énergie, constitué dans un matériau de dureté inférieur à celui du matériau constituant ledit corps, dans lequel le matériau constituant le revêtement arrière est choisi parmi les polyéthylènes PE, notamment les polyéthylènes ultra haute densité (UHMPE), les fibres de verre ou de carbone, les aramides, les métaux tel que l'aluminium, le titane ou leur alliages ou l'acier.
- l'ensemble corps céramique-revêtement arrière est entouré par une enveloppe d'un matériau de confinement.
- le matériau de confinement constituant l'enveloppe est choisi parmi les fibres de verre ou de carbone ou les aramides.

### Figures :

- La figure 1 décrit les paramètres géométriques et la forme possible d'un corps de blindage selon l'invention.
- Les figures 2a, 2b, 2c 2g, 2h, 2i et 2j décrivent en coupe selon un plan de section des corps de blindage fournis à titre comparatif. Les figures 2d, 2e et 2f concernent des corps de blindage profilés selon l'invention.
- La figure 3 représente l'évolution de la surface Aᵢ/Aₒ en fonction de l'épaisseur Eᵢ/Eₘ pour différents exemples de réalisation. Une épaisseur de zéro (0) correspond au plan de surface A₀ de la face inférieure et une épaisseur égale à 100 correspond au plan selon l'épaisseur maximale Eₘ.
- La figure 4 illustre un corps de blindage dont une portion de la surface d'impact présente des motifs jointifs.
- La figure 5 montre un corps de blindage dont une portion de la surface d'impact avec motifs réguliers espacés.
- La figure 6 montre un corps de blindage dont une portion de la surface d'impact avec alternance de deux motifs différents.
- La figure 7 montre un corps de blindage dont la surface d'impact comprend une distribution circulaire de motifs.
- La figure 8 montre un corps de blindage dont la surface d'impact comprend des motifs de profil sinusoïdal.
- La figure 9 montre un corps de blindage dont la surface d'impact comprend une alternance de motifs jointifs.
- La figure 10 représente une surface d'impact de deux éléments de blindage selon l'invention comprenant un motif complexe constitué de sous-motifs, de type sinusoïdal avec des harmoniques.
- La figure 11 représente une surface d'impact de deux éléments de blindage selon l'invention comprenant un motif complexe constitué de sous-motifs de type pyramides avec marches régulières.
- Figure 12 représente une vue en 3 dimensions d'un corps de blindage selon l'exemple 8.
- Figure 13 représente une vue en 3 dimensions d'un corps de blindage selon l'exemple 9.
- Figure 14 représente une vue en 3 dimensions d'un corps de blindage selon l'exemple 10.

La figure 1 présente schématiquement en coupe un exemple de corps de blindage 10 selon l'invention, sous forme d'un corps monolithique présentant une face extérieure 20 (ou face d'impact) et une face intérieure 30 (opposée à ladite face d'impact). Le corps a une forme de plaque d'épaisseur moyenne Eₘ et de longueur totale 40. L'épaisseur moyenne est déterminée comme indiqué ci-dessous et prend en compte la texturation de la surface extérieure sur la portion 50 texturée. Selon l'invention, la portion texturée (50) représente au 10%, de préférence plus de 20%, plus de 30%, plus de 40%, plus de 50%, voire plus de 75% ou même 100% de la surface extérieure du corps monolithique de l'élément de blindage. Sur cette portion 50, la face extérieure 20 est texturée de telle façon que l'aire Ai d'un plan i de section interne à l'épaisseur intermédiaire Eᵢ, décroit partant de la face intérieure 30 d'aire A₀ à partir d'une valeur de i supérieure à au moins 50, i correspondant en pourcentage à la fraction de ladite épaisseur moyenne Eₘ au plan i. L'aire A₁₀₀ correspondant à l'aire de matériau au niveau de l'épaisseur moyenne Eₘ. Comme reportée sur la figure 1, Eₛₘ est l'épaisseur Eᵢ à partir de laquelle l'aire Ai diminue.

Sur la portion 50 de sa face d'impact, le corps présente une pluralité de motifs correspondant à une variation locale de l'épaisseur dudit corps. Un motif 60 présente une hauteur h₁, une largeur ϕ₁ et un centre C₁. L'espacement D₁₋₂ entre le motif 60 de centre C₁ et celui voisin de centre C₂ est aussi représenté.

### Définitions :

On donne les indications et définitions suivantes, en relation avec la description précédente de la présente invention :
Par épaisseur moyenne Eₘ dudit corps, on entend l'épaisseur moyenne sur la portion du corps comprenant la texturation. Elle est calculée en divisant :
- les différentes épaisseurs mesurées à l'endroit de chaque motif ou protubérance, perpendiculairement à la face intérieure si celle-ci est plane ou perpendiculairement à la tangente de ladite face intérieure au point considéré, si cette face est courbe,
- par le nombre de protubérances ou motifs identifiés sur ladite portion.

On pourra se reporter à la figure 1 qui montre le positionnement de ladite épaisseur moyenne.

Par portion de surface, il est entendu la surface polygonale minimale entourant une famille de motifs, cette surface étant délimitée par des segments de droite tangents aux motifs périphériques. Une famille de motifs est par exemple constituée de motifs telle que la distance entre deux motifs immédiatement voisins est inférieure à cinq fois la largeur ou le diamètre du motif le plus large. De préférence mais pas nécessairement, une portion peut regrouper des motifs de même morphologie et/ou de même hauteur ou largeur.

Le centre d'un motif est le barycentre de la surface dudit motif projetée perpendiculairement sur le plan correspondant à la face intérieure du corps. Typiquement dans le cas par exemple de pyramides droites, le centre est le sommet de la pyramide qui devient le centre de la base par projection perpendiculairement sur le plan correspondant à la face intérieure.

Une plaque est une forme géométrique dont la surface de la plus grande face est au moins 5 fois de préférence 10 fois supérieure à son épaisseur.

Par diamètre équivalent d'un grain, on entend la demi-somme de la plus grande longueur du grain et de la plus grande largeur du grain, mesurée dans une direction perpendiculaire à ladite plus grande longueur.

Par matériau dur, on entend un matériau dont la dureté est suffisamment élevée pour justifier son utilisation dans des éléments d'armures ou de blindage.

Les diamètres équivalents maximal et moyen sont classiquement déterminés à partir de l'observation de la microstructure du matériau constituant le corps céramique, classiquement grâce à des images prises en MEB (microscopie électronique à balayage) sur une coupe du produit fritté. Il a été vérifié dans les exemples qui suivent que ladite microstructure est sensiblement identique, quelle que soit l'orientation de la coupe.

Par masse volumique apparente d'un produit, on entend au sens de la présente invention, le rapport égal à la masse du produit divisée par le volume qu'occupe ledit produit. Elle est classiquement déterminée par la méthode d'Archimède. La norme ISO 5017 précise par exemple les conditions d'une telle mesure. Cette norme permet aussi de mesurer la porosité ouverte au sens de la présente invention.

On entend par Cermet un matériau composite composé d'un renfort en céramique et d'une matrice métallique.

Par « matrice » on entend une phase cristallisée ou non, assurant une structure sensiblement continue entre les grains. Elle est obtenue, lors de l'élaboration du matériau, typiquement lors de sa cuisson, à partir des constituants de la charge de départ et éventuellement des constituants de l'environnement gazeux de cette charge de départ et/ou à partir d'un métal en fusion venant s'infiltrer dans la porosité dudit matériau lors de ou après sa cuisson. Une matrice entoure sensiblement les grains de la fraction granulaire, c'est-à-dire les enrobe.

Le frittage d'un matériau est un procédé de fabrication de pièces telles que l'élément de blindage selon l'invention consistant à chauffer un mélange comprenant une poudre sans la mener jusqu'à la fusion. Sous l'effet de la chaleur, les grains se soudent entre eux, ce qui forme la cohésion de la pièce.

Dans un corps céramique selon l'invention, les grains céramiques sont liés par la matrice. Lors de la cuisson ou frittage, ils conservent sensiblement la forme et la nature chimique qu'ils présentaient dans la charge de départ. Dans le corps céramique fritté, la matrice et les grains représentent ensemble 100% de la masse du produit. Dans le cas de corps céramiques présentant une matrice nitrure, un ou plusieurs métaux sont de préférence ajoutés à la charge, lesquels réagissent avec l'atmosphère azotée afin de former une ou plusieurs phases cristallisées azotées. L'augmentation de volume qui en résulte, typiquement de 1 à 30%, permet avantageusement de combler les pores de la matrice et/ou de compenser le retrait occasionné par le frittage des grains. Ce frittage réactif permet ainsi d'améliorer la résistance mécanique du produit fritté. Les produits frittés réactivement présentent ainsi une porosité fermée significativement plus faible que celle(s) des autres produits frittés dans des conditions de température et de pression similaires. Lors de la cuisson, les produits frittés réactivement ne présentent sensiblement pas de retrait.

La composition cristallographique du matériau constituant le corps monolithique est normalement obtenue par diffraction des rayons X et analyse de Rietveld.

Les phases cristallisées, notamment les phases cristallisées azotées ont été mesurées par diffraction aux rayons X et quantifiées selon la méthode de Rietveld.

Les teneurs en azote élémentaire (N) dans les produits frittés ont été mesurées au moyen d'analyseurs LECO (LECO TC 436DR ; LECO CS 300). Les valeurs sont fournies en pourcentages massiques.

Le silicium résiduel sous forme métallique dans le matériau fritté ou après cuisson est normalement mesuré selon la méthode connue de l'homme du métier et référencée sous ANSI B74-151992 (R2000).

La dureté Vickers de grains peut être mesurée à l'aide d'une pointe pyramidale normalisée en diamant de base carrée et d'angle au sommet entre faces égal à 136°. L'empreinte réalisée sur le grain a donc la forme d'un carré; on mesure les deux diagonales d1 et d2 de ce carré à l'aide d'un appareil optique. La dureté est calculée à partir de la force appliquée sur la pointe diamantée et la valeur d moyenne de d₁ et d₂ selon la formulation suivante :

| | | |
|---|---|---|
| ${H}_{V} = 0 , 189 ⋅ \frac{F}{{d}^{2}}$ | avec | *H_{V}* = Dureté Vickers. |
| | | *F* = Force appliquée [N] |
| | | *d* = Moyenne des diagonales de l'empreinte [mm] |

La force et la durée de l'appui sont également normalisées. La norme de référence pour les matériaux céramiques ou cermet est la norme ASTM C1327:03 Standard Test Method for VICKERS Indentation Hardness of Advanced Ceramics. Pour un matériau de métal fritté la norme de référence est la norme ISO6507-1.

Sauf indication contraire, dans la présente description, tous les pourcentages sont des pourcentages massiques.

L'élément de blindage selon l'invention permet notamment une protection contre tout type de projectiles, par exemple une balle, un obus, une mine ou un élément projeté lors de la détonation d'explosifs, comme des éclats, des boulons, des clous (ou IED pour «Improvised Explosive Device») mais aussi vis-à-vis d'armes blanches et constitue normalement un élément d'armure pour véhicules, généralement sous forme de modules comme des plaques.

Selon l'invention, il comprend classiquement au moins deux couches : une première pièce en céramique telle que décrite précédemment associée à un autre matériau moins dur et préférentiellement ductile, en face arrière, classiquement appelé « backing », tel que des fibres de polyéthylène (ex : Tensylon^{™}, Dyneema^{®}, Spectra^{™}) , d'aramide (ex :Twaron^{™},Kevlar^{®}), des fibres de verre, ou des métaux comme par exemple l'acier ou les alliages d'aluminium, sous la forme de plaques. Des colles, par exemple à base de polyuréthane ou polymères époxyde, sont utilisées pour lier les différents éléments constituant l'élément de blindage. Sous l'impact des projectiles, le matériau du corps monolithique se fragmente et a pour rôle principal de casser le pouvoir perforant des projectiles. Le rôle de la face arrière, associée au matériau constituant ledit corps, est de consommer l'énergie cinétique des débris et de maintenir un certain niveau de confinement dudit corps optimisé encore par l'enveloppe de confinement.

Les exemples qui suivent sont donnés à titre purement illustratif et ne limitent sous aucun des aspects décrits la portée de la présente invention.

### Exemples :

Dans tous les exemples qui suivent, des plaques céramiques de différents formats ont été réalisées par coulage en moule plâtre d'une suspension selon le procédé décrit précédemment et la formulation décrite dans le tableau 1 ci-après.

Les diamètres équivalents moyen et maximal de grains ont été déterminés à partir de l'observation de la microstructure du matériau constituant le corps céramique, classiquement grâce à des images prises en microscopie électronique à balayage sur une coupe du produit fritté.

**[Table 1]**

| Composition du mélange initial (% massique) | |
|---|---|
| Poudre SiC 10-150µm D₅₀ = 75 µm | 39,5 |
| Poudre SiC 0,1-5µm D₅₀ = 2,5 µm | 37,5 |
| Poudre Si 0,5-50µm D₅₀ = 20µm | 17 |
| Poudre d'Alumine D₅₀=2,5 µm | 5,0 |
| Fe₂O₃ 2,5 µm | 0,5 |
| B₄C 95% <45µm D₅₀=18 µm | 0,5 |
| total minéraux % | 100 |
| eau ajoutée % | +12,5 |
| dispersant ajouté % | +0,5 |

| Conditions de la mise en forme et cuisson | |
|---|---|
| Coulage moule plâtre démoulage après durcissement | |
| Séchage (T°/ durée) | 110°C / 24h |
| Cuisson (T°/durée/temps) | 1420°C/ 8h/ Azote |
| Diamètre équivalent moyen des grains de SiC dans le matériau après cuisson (micromètres) | 80 |
| Diamètre équivalent maximal des grains de SiC dans le matériau après cuisson (mm) | 0,2 |

Différentes formes ont été réalisées à partir de moules dont la surface géométrique a été modifiée afin de faire varier le profil de ladite surface. Pour chaque configuration l'épaisseur a été ajustée afin d'obtenir une densité surfacique de matériau constante quels que soient les exemples. Les différents profils sont représentés selon la figure 2. Le profil de l'exemple 1 correspond à une plaque plane sans motifs. Les profils de exemples 2 à 7 présentent un profil sinusoïdal dont la hauteur h varie selon la fonction a×cos(b×x), x étant l'abscisse dans un axe du plan de coupe parallèle la face arrière, x variant de 0 à π/b. Pour chaque réalisation, les caractéristiques géométriques des plaques ainsi réalisées sont rassemblées dans le tableau 2.

Pour chaque exemple, trois assemblages ont été réalisés en collant la face de la plaque céramique opposée à l'impact à une plaque de polycarbonate à l'aide d'un scotch double face 3M 950^{™} de la société 3M.

Chaque assemblage a été ensuite posé devant trente plaques de polycarbonate de 10 mm d'épaisseur. Le tout a été soumis à un tir à 15 mètres de distance avec un calibre 7.62x51mm P80 à une vitesse de 820m/s. La performance balistique a été appréciée en mesurant la profondeur de pénétration de la balle dans les plaques de polycarbonate. Un indice a été calculé sur la base d'une plaque de référence fixé à 100. Plus l'indice est élevé, plus la profondeur est élevée proportionnellement et la performance balistique faible.

La densité surfacique ρₐ est calculée selon la formule suivante ρₐ = t×ρᵥ où :
ρₐ est la densité surfacique exprimée en Kg/m²
t est l'épaisseur de la plaque, exprimée en m
ρᵥ est la masse volumique apparente exprimée en Kg/m³typiquement mesurée selon la norme ISO 18754.

Les résultats reportés dans le tableau 2 qui suivent montrent les avantages liés à la mise en œuvre d'une plaque de blindage monolithique selon l'invention.

Dans le tableau 2 qui suit :
A₀ est l'aire occupée par le matériau à la surface intérieure de la plaque.

Eₘ (en mm) est l'épaisseur moyenne du corps, au sens précédemment décrit.

Eₛₘ (en mm) est l'épaisseur Eᵢ à partir de laquelle l'aire Ai diminue, c'est à dire l'épaisseur à partir de laquelle la texturation apparaît dans la plaque, mesurée à partir de la face intérieure de la plaque (voir la figure 1).

A₇₅ (en mm²) est l'aire occupée par le seul matériau (c'est-à-dire en excluant les surfaces non remplies entre chaque motif), selon un plan de coupe parallèle à la face intérieure de la plaque et situé à une distance de ladite face intérieure égale à 75% de l'épaisseur Eₘ.

A₉₅ (en mm²) est l'aire occupée par le seul matériau (c'est-à-dire en excluant les surfaces non remplies entre chaque motif), selon un plan de coupe parallèle à la face intérieure de la plaque et situé à une distance de ladite face intérieure égale à 95% de l'épaisseur Eₘ.

A₁₀₀ (mm²) est l'aire occupée par le seul matériau (c'est-à-dire en excluant les surfaces non remplies entre chaque motif), selon un plan de coupe parallèle à la face intérieure de la plaque et situé à une distance de ladite face intérieure égale à l'épaisseur Eₘ.

Le ratio Eₛₘ/Eₘ correspond à la valeur de i à partir de laquelle la surface d'une aire intermédiaire Aᵢ est inférieure à l'aire A₀.

**[Table 2]**

| | Ex.1** | Ex.2** | EX.3** | Ex.4* | Ex.5* | Ex.6* | Ex.7** | Ex8** | Ex9** | Ex10** |
|---|---|---|---|---|---|---|---|---|---|---|
| Figure | 2a | 2b | 2c | 2d | 2e | 2f | 2g | 2h | 2i | 2j |
| A₀ (cm²) | 100 | 100 | 100 | 100 | 100 | 100 | 100 | 100 | 100 | 100 |
| Eₘ (mm) | 7 | 11,4 | 10,5 | 9,9 | 8,5 | 9,9 | 7,1 | 10 | 6,6 | 8,5 |
| Eₛₘ(mm) | NA | 5,4 | 6,5 | 5,9 | 6,5 | 5,9 | 6,9 | 5,9 | 5,3 | 6,5 |
| Eₛₘ/Eₘ (%) | NA | 47 | 62 | 60 | 70 | 60 | 97 | 59 | 82 | 76 |
| A₅₀ (cm²) | 100 | 65 | 100 | 100 | 100 | 100 | 100 | 100 | 100 | 100 |
| A₇₅ (cm²) | 100 | 21,2 | 14,7 | 30,7 | 100 | 30,3 | 100 | 29,2 | 100 | 100 |
| A₈₀ (cm²) | 100 | 15 | 10 | 20 | 50,2 | 22,5 | 100 | 21,1 | 100 | 50,2 |
| A₈₅ (cm²) | 100 | 10,1 | 5,1 | 15,5 | 31,3 | 15,9 | 100 | 14,0 | 88,7 | 32,2 |
| A₉₀ (cm²) | 100 | 5,9 | 2,5 | 10 | 18,5 | 10,0 | 100 | 7,8 | 80,7 | 16,1 |
| A₉₅(cm²) | NA | 2,9 | 0,3 | 4,5 | 8,4 | 4 | 100 | 2,8 | 51,4 | 11,1 |
| A₁₀₀(cm²) | NA | 0 | 0 | 0 | 0 | 0 | 0 | 0 | 0 | 10,5 |
| profil motif | | | | | | | | | | |
| a | NA | a=3 | a=1 | a=2 | a=1 | a=2 | a=0,12 | NA | NA | NA |
| b | | b=0,4 | b=0,4 | b=0,2 | b=0,4 | b=0,4 | b=0,4 | | | |
| Hauteur h des motifs (mm) | 0 | 6 | 4 | 4 | 2 | 4 | 0,25 | 4,1 | 1,25 | 2,03 |
| Diamètre Φ des motifs (mm) | NA | 15,2 | 15,2 | 30,5 | 15,2 | 15,2 | 15,2 | 30,5 | 15,2 | 15,2 |
| Escapement D entre motifs (mm) | NA | 15,2 | 22,9 | 30,5 | 15,2 | 15,2 | 15,2 | 30,5 | 15,2 | 15,2 |
| ρₐ (Kg/m²) | 19,6 | 19,6 | 19,6 | 19,6 | 19,6 | 19,6 | 19,6 | 18,7 | 20,1 | 19,7 |
| Résultats balistiques | 100 | 130 | 84 | 43 | 72 | 49 | 98 | 85 | 95 | 90 |

| | | | | | | | | | | |
|---|---|---|---|---|---|---|---|---|---|---|
| *selon l'invention **comparatif « NA » = non applicable L'évolution de la surface Aᵢ/Aₒ en fonction de l'épaisseur Eᵢ/Eₘ pour différents exemples de réalisation est représentée sur la figure 3. | | | | | | | | | | |

Les exemples selon l'invention 4, 5 et 6 présentent une performance balistique significativement améliorée vis à vis des exemples comparatifs notamment l'exemple 1 (plaque plane sans motif). La comparaison des exemples 2 et 7 (hors invention) avec les exemples 5 et 6 (selon l'invention) montre que la sélection de la hauteur, la largeur et l'espacement de motifs égaux de manière à obtenir un profil tel que Eₛₘ est compris entre 0,5×Eₘ et 0,95×Eₘ permet d'améliorer la performance balistique.

La comparaison de l'exemple 3 (hors invention) avec l'exemple 4 (selon l'invention) montre en particulier que malgré l'espacement augmenté de motifs plus larges, le choix d'un profil adapté selon l'invention avec une surface A₉₅ correspondante d'élément de blindage supérieure à 3% de la surface intérieure A_{O} (A₉₅ > 0,03 A₀) permet d'augmenter très significativement la performance. Bien entendu, la présente invention n'est pas limitée aux modes de réalisation décrits et représentés, fournis à titre d'exemples. En particulier, des combinaisons des différents modes de réalisation décrits entrent également dans le cadre de l'invention.

L'exemple 8, représentatif de la publication US2015253114A1, présente un profil avec pointes sous forme de cône dont la surface A₉₅ inférieure à 3% de A₀. Il apparaît des résultats reportés dans le tableau 2 précédent que ce profil est moins performant que celui de l'exemple 4 présentant une surface A₉₅ supérieure à 3% de A₀.

L'exemple 9 comparatif montre bien à contrario qu'un profil moins « pointu », c'est-à-dire tel que la surface A₉₅ est supérieure à 50% de A₀ conduit à une performance balistique plus faible que les exemples 5 et 6 de densité surfacique de motifs équivalente.

L'exemple 10 comparatif dont la surface d'impact est formée de pyramides tronquées montre qu'une surface A₁₀₀ supérieure à 10% de A₀ conduit une performance balistique plus faible à contrario de l'exemple 5 selon l'invention.

## Revendications

1. Elément de blindage, sous forme d'un corps monolithique (10) présentant une face extérieure (20) ou face d'impact et une face intérieure (30), opposée à ladite face d'impact dans lequel:
- ledit corps (10) est constitué dans un matériau fritté, dont les grains de matériau céramique ont un diamètre équivalent moyen inférieur à 500 micromètres et une dureté Vickers supérieure à 3 GPa,
- les surfaces desdites faces intérieure et extérieure sont supérieures ou égale à 100 cm², au moins une portion (50) de ladite face d'impact dudit corps est texturée, de telle façon que,
- l'épaisseur moyenne Eₘ entre lesdites faces extérieure et intérieure dudit corps sur ladite portion (50) est supérieure à 4 mm,
- la face d'impact présente sur ladite portion (50) une pluralité de motifs correspondant à une variation locale d'épaisseur dudit corps,
- ladite variation locale d'épaisseur suit une fonction ou un profil dont la courbe dans un plan perpendiculaire au plan de section présente un ou plusieurs changements de courbure ;
- la largeur ou le diamètre ϕ des motifs est supérieure ou égale à 3mm et inférieure ou égale à 40 mm,
- la hauteur h des motifs, est supérieure ou égale à 0,5mm et inférieure ou égale à 5 mm
- l'espacement D entre deux motifs voisins correspondant à la plus grande distance mesurée entre leurs centres respectifs est inférieur ou égal à 40mm,
- la largeur ou le diamètre ϕ des motifs de ladite portion est comprise entre 1,5 et 4 fois l'épaisseur Eₘ
- sur cette portion et selon un plan i de section interne dudit corps parallèle à ladite face intérieure, avec 0 < i < 100 et i correspondant, en pourcentage, à la fraction de ladite épaisseur moyenne Eₘ au plan i, en partant de la face intérieure d'aire A₀ et en direction de la face d'impact d'aire A₁₀₀, Ai étant l'aire occupée par le seul matériau selon ledit plan i :
- l'épaisseur Eᵢ à partir de laquelle l'aire Aᵢ diminue est supérieure à 50% et inférieure à 80% de l'épaisseur moyenne Eₘ, et
- Aᵢ décroit selon i, lorsque Aᵢ < A₀, et
- ${A}_{75} \geq 0 , 2 \times {A}_{0} , et$
- $0 , 03 \times {A}_{0} < {A}_{95} < 0 , 5 \times {A}_{0}$ et
- ${A}_{100} < 0 , 1 \times {A}_{0}$
- ${A}_{85} < 0 , 8 \times {A}_{0} .$

2. Elément de blindage selon l'une des revendications précédentes, dans lequel l'épaisseur Eᵢ à partir de laquelle l'aire Aᵢ diminue est supérieure à 55% et inférieure à 75% de l'épaisseur moyenne Eₘ dudit corps.

3. Elément de blindage selon l'une des revendications précédentes, dans lequel la hauteur h des motifs, est comprise entre 0,05 et 0,5 fois l'épaisseur Em.

4. Elément de blindage selon l'une des revendications précédentes , dans lequel l'espacement D entre deux motifs voisins correspondant à la plus grande distance mesurée entre leurs centres respectifs est inférieur à 5 fois l'épaisseur Em.

5. Elément de blindage selon l'une des revendications précédentes, dans lequel ledit motif s'étend par translation sur une ou de préférence selon deux directions différentes.

6. Elément de blindage selon l'une des revendications précédentes, dans lequel ledit motif est composé de sous-motifs superposés, les sous-motifs étant de même forme de base selon une échelle différente.

7. Elément de blindage selon l'une des revendications précédentes, dans lequel la forme générale du motif est une sinusoïde.

8. Elément de blindage selon l'une des revendications précédentes, dans lequel la forme générale du motif comprend des sous-motifs sous forme d'harmoniques de différentes amplitudes ou hauteurs.

9. Elément de blindage selon l'une des revendications précédentes, dans lequel la face intérieure et la face d'impact (hormis les motifs ou variations locales d'épaisseur) sont sensiblement parallèles.

10. Elément de blindage selon l'une des revendications précédentes, dans lequel ledit corps présente un ratio masse sur surface ou une densité surfacique, mesuré(e) en kg/m², supérieur à 60 et inférieur à 200.

11. Elément de blindage selon l'une des revendications précédentes, dans lequel la forme dudit corps est choisie parmi une plaque, un tube ou une autre forme permettant de réaliser un plastron, un bouclier, un élément de carrosserie d'un véhicule, un radôme, un casque.

## Patentansprüche

1. Panzerungselement, in Form eines monolithischen Körpers (10), das eine Außenseite (20) oder Aufprallseite und eine Innenseite (30) aufweist, die der Aufprallseite gegenüberliegt, wobei:
- der Körper (10) aus einem gesinterten Material besteht, wobei die Keramikmaterialkörner einen mittleren äquivalenten Durchmesser von weniger als 500 Mikrometer und eine Vickers-Härte von mehr als 3 GPa vorweisen,
- die Oberflächen der Innen- und Außenseite größer als oder gleich 100 cm² sind, mindestens ein Abschnitt (50) der Aufprallseite des Körpers derart texturiert ist, dass
- die mittlere Dicke Eₘ zwischen der Außen- und der Innenseite des Körpers auf dem Abschnitt (50) größer als 4 mm ist,
- die Aufprallseite auf dem Abschnitt (50) eine Vielzahl von Mustern aufweist, die einer lokalen Dickenvariation des Körpers entsprechen,
- die lokale Dickenvariation einer Funktion oder einem Profil folgt, wobei die Kurve in einer Ebene senkrecht zu der Abschnittsebene eine oder mehrere Krümmungsänderungen aufweist;
- die Breite oder der Durchmesser ϕ der Muster größer als oder gleich 3 mm und kleiner als oder gleich 40 mm ist,
- die Höhe h der Muster größer als oder gleich 0,5 mm und kleiner als oder gleich 5 mm ist
- der Abstand D zwischen zwei benachbarten Motiven, der der größten gemessenen Distanz zwischen ihren jeweiligen Mittelpunkten entspricht, kleiner als oder gleich 40 mm ist,
- die Breite oder der Durchmesser ϕ der Muster des Anteils zwischen dem 1,5- und 4-fachen der Dicke Eₘ liegt
- auf diesem Anteil und gemäß einer inneren Abschnittsebene i des Körpers parallel zu der Innenseite, wobei 0 < i < 100 und i, in Prozent, dem Bruchteil der mittleren Dicke Eₘ der Ebene i entspricht, ausgehend von der Innenseite der Fläche A₀ und in Richtung der Aufprallseite der Fläche A₁₀₀, Ai die Fläche ist, die durch das einzige Material in der Ebene i eingenommen ist:
- die Dicke Eᵢ, ab welcher die Fläche Aᵢ abnimmt, größer als 50 % und kleiner als 80 % der mittleren Dicke Eₘ ist, und
- Aᵢ gemäß i absteigt, wenn Aᵢ < A₀ und
- ${A}_{75} \geq 0 , 2 \times {A}_{0}$ und
- $0 , 03 \times {A}_{0} < {A}_{95} < 0 , 5 \times {A}_{0}$ und
- ${A}_{100} < 0 , 1 \times {A}_{0}$
- ${A}_{85} < 0 , 8 \times {A}_{0} .$

2. Panzerungselement nach einem der vorstehenden Ansprüche, wobei die Dicke Eᵢ, ab welcher die Fläche Aᵢ abnimmt, größer als 55 % und kleiner als 75 % der mittleren Dicke Eₘ des Körpers ist.

3. Panzerungselement nach einem der vorstehenden Ansprüche, wobei die Höhe h der Muster zwischen 0,05 und 0,5 mal der Dicke Em liegt.

4. Panzerungselement nach einem der vorstehenden Ansprüche, wobei der Abstand D zwischen zwei benachbarten Mustern, der der größten Distanz, gemessen zwischen ihren jeweiligen Mitten entspricht, kleiner als das 5-fache der Dicke Em ist.

5. Panzerungselement nach einem der vorstehenden Ansprüche, wobei sich das Muster durch Verschiebung in eine oder vorzugsweise in zwei unterschiedliche Richtungen erstreckt.

6. Panzerungselement nach einem der vorstehenden Ansprüche, wobei das Muster aus übereinanderliegenden Teilmustern zusammengesetzt ist, wobei die Teilmuster von gleicher Grundform in unterschiedlichem Maßstab sind.

7. Panzerungselement nach einem der vorstehenden Ansprüche, wobei die allgemeine Form des Musters eine Sinuskurve ist.

8. Panzerungselement nach einem der vorstehenden Ansprüche, wobei die allgemeine Form des Musters Teilmuster in Form von Oberwellen mit unterschiedlichen Amplituden oder Höhen umfasst.

9. Panzerungselement nach einem der vorstehenden Ansprüche, wobei die Innenseite und die Aufprallseite (abgesehen von den Mustern oder lokalen Dickenvariationen) im Wesentlichen parallel sind.

10. Panzerungselement nach einem der vorstehenden Ansprüche, wobei der Körper ein Verhältnis von Masse zu Oberfläche oder eine Oberflächendichte, gemessen in kg/m², von größer als 60 und kleiner als 200 aufweist.

11. Panzerungselement nach einem der vorstehenden Ansprüche, wobei die Form des Körpers ausgewählt ist aus einer Platte, einem Rohr oder einer anderen Form, die es ermöglicht, eine Frontplatte, einen Schutzschild, ein Karosserieelement eines Fahrzeugs, ein Radom, einen Helm zu realisieren.

## Claims

1. A screening element, in the form of a monolithic body (10) having an outer face (20) or impact face and an inner face (30), opposite said impact face wherein:
- said body (10) is made of a sintered material, whose ceramic material grains have an average equivalent diameter of less than 500 micrometers and a Vickers hardness greater than 3 GPa,
- the surfaces of said inner and outer faces are greater than or equal to 100 cm²,
at least a portion (50) of said impact face of said body is textured, such that,
- the mean thickness Eₘ between said outer and inner faces of said body on said portion (50) is greater than 4 mm,
- the impact face on said portion (50) has a bunch of patterns that match up with a local change in thickness of said body,
- said local change in thickness follows a function or profile whose curve in a plane perpendicular to the section plane has one or more changes in curvature;
- the width or diameter ϕ of the patterns is greater than or equal to 3 mm and less than or equal to 40 mm,
- the height h of the patterns is greater than or equal to 0.5 mm and less than or equal to 5 mm
- the spacing D between two adjacent patterns, corresponding to the greatest distance measured between their respective centers, is less than or equal to 40 mm,
- the width or diameter ϕ of the patterns of said portion is between 1.5 and 4 times the thickness Em,
- on this portion and along a plane i of internal section of said body parallel to said inner face, with 0 < i < 100 and i corresponding, in percentage, to the fraction of said mean thickness Eₘ at plane i, starting from the inner face of area A₀ and in the direction of the impact face of area A₁₀₀, Ai being the area occupied by the material alone according to said plane i:
- the thickness Eᵢ from which the area Aᵢ decreases is greater than 50% and less than 80% of the mean thickness Eₘ, and
- Aᵢ decreases along i, when Aᵢ < A₀, and
- ${A}_{75} \geq 0.2 \times {A}_{0} ,$ and
- $0.03 \times {A}_{0} < {A}_{95} < 0.5 \times {A}_{0}$ and
- ${A}_{100} < 0.1 \times {A}_{0}$
- ${A}_{85} < 0.1 \times {A}_{0} .$

2. The screening element according to the preceding claim, wherein the thickness Eᵢ from which the area Aᵢ decreases is greater than 55% and less than 75% of the mean thickness Eₘ of said body.

3. The screening element according to one of the preceding claims, wherein the height h of the designs, is between 0.05 and 0.5 times the thickness Em.

4. The screening element according to one of the preceding claims, wherein the spacing D between two adjacent designs corresponding to the greatest distance measured between their respective centers is less than 5 times the thickness Em.

5. The screening element according to one of the preceding claims, wherein said design extends by translation along one or preferably two different directions.

6. The screening element according to one of the preceding claims, wherein said design is composed of superimposed sub-designs, the sub-designs being of the same basic shape according to a different scale.

7. The screening element according to one of the preceding claims, wherein the general shape of the pattern is a sine wave.

8. The screening element according to one of the preceding claims, wherein the general shape of the pattern comprises sub-patterns in the form of harmonics of different amplitudes or heights.

9. The screening element according to one of the preceding claims, wherein the inner face and the impact face (excluding patterns or local variations in thickness) are substantially parallel.

10. The screening element according to one of the preceding claims, wherein said body has a mass to surface area ratio or surface density, measured in kg/m², greater than 60 and less than 200.

11. The screening element according to one of the preceding claims, wherein the shape of said body is selected from a plate, a tube or another shape for making a breastplate, a shield, a chassis of a vehicle, a radar dome, a helmet.
